# EUROPÄISCHE PATENTSCHRIFT

(11) **EP 3 390 690 B1**
(45) Veröffentlichungstag und Bekanntmachung des Hinweises auf die Patenterteilung: **27.04.2022**
(21) Anmeldenummer: 17710122.7
(22) Anmeldetag: 20.02.2017
(51) Int. Cl.: C23C 22/22, C25D 13/20, C23C 22/68

(54) **PASSIVIERUNGSLÖSUNG ZUR PASSIVIERUNG EINER OBERFLÄCHE EINES METALLBAUTEILS**
PASSIVATING SOLUTION FOR PASSIVATING A SURFACE OF A METAL PART
SOLUTION DE PASSIVATION POUR LA PASSIVATION D'UNE SURFACE D'UN ÉLÉMENT MÉTALLIQUE

(30) Priorität: 10.03.2016 DE 102016002852
(43) Veröffentlichungstag der Anmeldung: 24.10.2018
(73) Patentinhaber: Audi AG, 85045 Ingolstadt (DE); Friedrich-Alexander-Universität Erlangen-Nürnberg, 91054 Erlangen (DE)
(72) Erfinder: GRABOWSKI, Michael, 90480 Nürnberg (DE); WETZEL, Tommy, 85055 Ingolstadt (DE); KORTE, Michael, 85049 Ingolstadt (DE); DE CASTRO LODOSA, Guillermo, 85049 Ingolstadt (DE); VIRTANEN, Sannakaisa, 91052 Erlangen (DE)
(86) Internationale Anmeldenummer: PCT/EP2017/000240
(87) Internationale Veröffentlichungsnummer: WO 2017/153036

(56) Entgegenhaltungen:
- EP-A1- 2 392 693
- DE-A1-102014 005 444
- XIN Y ET AL: "studies of biomedical magnesium alloys in a simulated physiological environment: A review", ACTA BIOMATERIALIA, ELSEVIER, AMSTERDAM, NL, Bd. 7, Nr. 4, 3. Dezember 2010 (2010-12-03), Seiten 1452-1459, XP028366341, ISSN: 1742-7061, DOI: 10.1016/J.ACTBIO.2010.12.004 [gefunden am 2010-12-08]
- Y FUJISHIRO ET AL: "Coating of hydroxyapatite on metal plates using thermal dissociation of calcium-EDTA chelate in phosphate solutions under hydrothermal conditions", JOURNAL OF MATERIALS SCIENCE: MATERIALS IN MEDICINE, Bd. 6, Nr. 3, 1. März 1995 (1995-03-01), Seiten 172-176, XP055115870, ISSN: 0957-4530, DOI: 10.1007/BF00120295

## Beschreibung

Die Erfindung betrifft eine Passivierungslösung zur Bildung einer Konversionsschicht für die Oberfläche des Metallbauteils nach dem Oberbegriff des Anspruchs 1.

Der Einsatz von Metallbauteilen, insbesondere von Leichtmetallbauteilen, ist branchenübergreifend gängige Praxis. Speziell im Fahrzeugbau können beispielhaft Fahrzeugkarosserien im Mischbau zum Beispiel aus Leichtmetall- und Stahlblechteilen gefertigt werden, um eine Gewichtsreduzierung zu erzielen. Beispielhaft können als Leichtmetall Aluminium- oder Magnesiumwerkstoffe oder Legierungen davon eingesetzt werden. Bei im Mischbau gefertigten Fahrzeugkarosserien besteht die Gefahr von Kontaktkorrosion zwischen den Leichtmetallbauteile (aus Magnesium oder Aluminium) und den Stahl-Bauteilen. Vor allem Lackunterwanderungen und Filiformkorrosion sind häufig auftretende Schadensbilder. Zum Schutz der Leichtmetallbauteile ist ein Beizen, eine Passivierung sowie die Applikation einer organischen Beschichtung gängige Praxis. Die kommerziellen Beschichtungen bieten jedoch nur zum Teil die notwendige Schutzwirkung gegen Eigenkorrosion, Filiformkorrosion und/oder Lackunterwanderung. Vor allem bei Kontakt von Stahl mit Magnesium ist der hohe Potentialunterschied als korrosionsfördernd zu betrachten.

Aus der DE 10 2014 005 444 A1 ist ein gattungsgemäßes Verfahren zur Passivierung einer Oberfläche eines Metallbauteils bekannt. In dem Verfahren wird in einem Passivierungsschritt unter Verwendung einer wässrigen Passivierungslösung auf der Oberfläche des Metallbauteils eine kalziumphosphathaltige Konversionsschicht erzeugt. Die Konversionsschicht weist Oxide und Hydroxide sowie Karbonate des Bauteil-Werkstoffes und der Passivierungslösung auf. Die so erfolgte Passivierung kann einer Prozesskette zum Lackieren von Fahrzeugkarosserien prozesstechnisch vorgelagert werden, wie sie aus der DE 196 30 289 C2 bekannt ist.

Bei dem oben skizzierten Schichtbildungsmechanismus wird eine Konversionsschicht erzeugt, die eine schollenförmige Schichtmorphologie mit Rissstrukturen aufweist. Dies führt zu einer Reduzierung der Schutzwirkung der Konversionsschicht. Zudem weist die aus der DE 10 2014 005 444 A1 bekannte Passivierungslösung einen äußerst komplex aufgebauten Beschichtungselektrolyten auf.

Aus der WO 2015/015524 A ist ein Verfahren zur Oberflächenbehandlung einer Oberfläche eines Bauteils bekannt, dessen Werkstoff eine Magnesiumlegierung ist. Mit dem Verfahren kann eine Nickelbeschichtung mit gleichmäßiger Dicke erzeugt werden. Aus der DE 37 15 663 A1 ist eine Andosier-Lösung für eine anodische Oxidation von Magnesium oder Magnesium-Legierungen bekannt. Aus der JP 2009-228087 ist ein Verfahren zum Beschichten eines Leichtmetallbauteils aus einer Magnesium-Legierung bekannt.

Aus der EP 2 392 693 A1 ist ein Verfahren und eine Lösung zur Passivierung von Magnesiumbauteilen, insbesondre Bauteile für Automobile, bekannt.

Die Aufgabe der Erfindung besteht darin, eine Passivierungslösung zur Bildung einer Konversionsschicht für die Oberfläche eines Metallbauteils bereitzustellen, bei dem im Vergleich zum Stand der Technik eine einfache sowie verbesserte Passivierung ermöglicht ist.

Die Aufgabe ist durch die Merkmale des Patentanspruches 1 gelöst.

Bevorzugte Weiterbildungen der Erfindung sind in den abhängigen Ansprüchen offenbart.

Gemäß dem Patentanspruch 1 weist die Passivierungslösung für die Bildung der Konversionsschicht genau eine als Chelatkomplexbildner (das heißt Chelatligand) wirkende Substanz auf. Dadurch ergibt sich ein später beschriebener Schichtbildungsmechanismus, bei dem die gebildete Konversionsschicht im Vergleich zum Stand der Technik rissärmer ist.

Untersuchungen haben ergeben, dass eine Ursache für die Rissstruktur in der Konversionsschicht darin liegen kann, dass die Passivierungslösung eine Vielzahl unterschiedlicher organischer Substanzen enthält, die als Chelatkomplexbildner (das heißt Chelatliganden) funktionieren. Diese Vielzahl unterschiedlicher Chelatkomplexbildner-Substanzen können bei der Konversionsschicht-Bildung zueinander in Konkurrenz stehen, so dass der Schichtbildungsmechanismus beeinträchtigt wird, was zu der Rissstruktur in der Konversionsschicht führen kann.

Vor diesem Hintergrund ist es bevorzugt, wenn die Passivierungslösung (das heißt der Beschichtungselektrolyt) nicht mehr eine Vielzahl von Substanzen enthält, die beim Beschichtungsprozess als Chelatkomplexbildner funktionieren können. Erfindungsgemäß werden diese Substanzen durch genau eine als Chelatkomplexbildner wirkende Substanz substituiert. Auf diese Weise erfolgt ein dirigiertes Schichtwachstum, bei dem der Schichtbildungsmechanismus von der einzig enthaltenen Chelatkomplexbildner-Substanz eingeleitet wird. Der Schichtbildungsmechanismus wird daher nicht durch andere konkurrierende Substanzen beeinträchtigt, die ebenfalls als Chelatkomplexbildner wirken können. Die Konversionsschicht wird dadurch mit einer geschlossenen, rissarmen Schichtmorphologie ausgebildet, wodurch dessen Schutzwirkung verbessert ist.

Als Chelatkomplexbildner können beliebige geeignete Substanzen verwendet werden. Bevorzugt kann als Chelatkomplexbildner eine organische Substanz mit gegebenenfalls deprotonierten funktionellen Gruppen mit einem oder mehreren freien Elektronenpaaren verwendet werden, das heißt zum Beispiel OH-Endgruppen, COOH-Endgruppen, NH₂-Endgruppen oder dergleichen. Als organische Substanz kommt zum Beispiel eine organische Säure bzw. deren Salze, eine Aminosäure oder ein geeignetes Vitamin infrage. Exemplarisch kann die in der Passivierungslösung enthaltende organische Säure eine Weinsäure, eine Essigsäure oder L-Arginin sein. Die als Chelatkomplexbildner wirkende Substanz kann bevorzugt mit einer Konzentration im Bereich von 1-20 mmol/l in der Passivierungslösung enthalten sein. Mögliche weitere Gruppen von Chelatkomplexbildnern sind neben Carbonsäuren (organische Säuren) ebenso: Alkohole, Phenole, Naphthole, Enole, Thiole, Sulfonsäure, Phosphorsäureester, Phosphonsäure.

Die in der Passivierungslösung enthaltene Chelatkomplexbildner-Substanz (nachfolgend beispielhaft die Weinsäure) ermöglicht einen im Vergleich zum Stand der Technik einwandfreien Schichtbildungsmechanismus zur Bildung der Konversionsschicht: So wirkt in einem ersten Prozessschritt die Weinsäure als Chelatkomplexbildner, bei dem die in der Passivierungslösung koordinativ gebundenen Ca²⁺-Ionen im jeweiligen Weinsäure-Molekül komplexiert werden, und zwar unter Bildung eines Chelatkomplexes. Im Chelatkomplex sind die Ca²⁺-Ionen durch elektrostatische Anziehung an das Weinsäure-Molekül gebunden. Hintergrund ist, dass die freien Elektronenpaare bei den funktionellen C=O-Endgruppen der Weinsäure eine hohe Dichte negativer Ladungsträger erzeugen, die eine Wechselwirkung mit den positiv geladenen Ionen (Mg²⁺, Ca²⁺) eingehen. Der Chelatbildner (zum Beispiel Aminosäuren/Vitamine) kann somit Kationen binden. Wird anstelle der Weinsäure eine Aminosäure (zum Beispiel die Aminosäure L-Arginin) oder ein geeignetes Vitamin als Chelatkomplexbildner in der Passivierungslösung verwendet, sind die funktionellen Gruppen nicht C=O-Endgruppen, sondern NH₂/NH-Endgruppen oder COOH-Endgruppen oder dergleichen.

In einem zweiten Prozessschritt wird der Chelatkomplex über gegebenenfalls deprotonierte funktionelle Gruppen, das heißt zum Beispiel über OH-Endgruppen, an die metallische Bauteil-Oberfläche kurzzeitig physikalisch-reversibel adsorbiert. Die im Chelatkomplex gebundenen Ca²⁺-Ionen werden daher mit an die metallische Bauteil-Oberfläche transportiert. Dort kommt es zur Reaktion mit den in der Passivierungslösung gelösten Phosphaten und zur Bildung der kalziumphosphathaltigen Konversionsschicht. Anschließend erfolgt eine Desorption des Chelatkomplexbildners (das heißt des Chelatliganden) und der gleiche Prozess kann erneut stattfinden.

Mittels der erfindungsgemäßen Passivierungslösung kann im Vergleich zum obigen Stand der Technik eine weitere Reduktion der Kontaktkorrosionsströme mit Aluminium, Stahl, Zink, Kohlenstofffasern oder CFK erfolgen. Ferner ergibt sich ein zusätzlicher Anstieg des Durchtrittswiderstands. Je höher der Durchtrittswiderstand der Konversionsschicht, desto geringer sind die Korrosionsströme. Der Durchtrittswiderstand verhält sich daher umgekehrt proportional zu den Korrosionsströmen. Darüber hinaus wird im Vergleich zum obigen Stand der Technik das passive Verhalten der Konversionsschicht gesteigert, und zwar aufgrund des im Wesentlichen geschlossenen, rissarmen Schichtaufbaus der Konversionsschicht.

Das mit der passivierten Oberfläche ausgebildete Metallbauteil kann branchenübergreifend eingesetzt werden. Beispielhaft kann das Metallbauteil im medizinischen Bereich angewendet werden. Alternativ ist das Metallbauteil gegebenenfalls im Automobilbereich einsetzbar, und zwar sichtgeschützt innerhalb des Fahrzeugs oder als nach außen sichtbares Außenteil. Beispielhaft kann das Metallbauteil als ein fahrzeuginnenseitiger Display-Rahmen, ein Aggregateteil, ein Fahrwerksteil oder ein Bestandteil einer Sitzrahmenstruktur realisiert sein.

Bei einem Bauteil-Werkstoff aus Aluminium ergibt sich mit der Passivierungslösung eine kompakte kalziumphosphat- und aluminiumhydroxid/oxidhaltige Beschichtung mit Aminosäuren. Die Schichtmorphologie ist dabei im Wesentlichen geschlossen, das heißt zumindest rissarm, ausgebildet. Alternativ dazu ergibt sich bei einem Bauteil-Werkstoff aus Magnesium eine kompakte kalziumphosphat- und magnesiumhydroxid/oxidhaltige Beschichtung, deren Schichtmorphologie ebenfalls im Wesentlichen geschlossen sowie rissarm ausgebildet ist.

Die Passivierungslösung kann bevorzugt als Aktivatoren zur Aktivierung der Oberfläche des Bauteils zumindest die folgenden Bestandteile aufweisen:
NaCl mit einer Konzentration zwischen 5500 und 7500, insbesondere 6400 mg/l; und/oder
KCl mit einer Konzentration zwischen 300 und 500, insbesondere 400 mg/l.

Sowohl NaCl als auch KCl wirken als Chlorid-Quelle und unterstützen eine Aktivierung der Schichtbildung, bei der vermehrt Werkstoff-Ionen aus der Oberfläche des Bauteils herausgelöst werden, die für die Schichtbildung notwendig sind. Zudem enthält die Passivierungslösung MgSO₄·7H₂O mit einer Konzentration zwischen 100 und 400, insbesondere 200 mg/l.

Zur Unterstützung der Schichtbildung sind zudem Ca²⁺- und/oder PO₄³⁻-Ionen als Fragmente in der Konversionsschicht eingebaut. In diesem Fall kann die Passivierungsschicht Kalziumphosphate enthalten.

Darüber hinaus weist die Konversionsschicht karbonathaltige Bestandteile auf. Zur Bereitstellung solcher karbonathaltigen Schichtbestandteile kann die Passivierungslösung NaHCO₃ enthalten. Die Karbonatbildung ist zudem abhängig von gegebenenfalls zugeführtem CO₂.

Die Passivierungslösung kann in einer besonders bevorzugten Ausführungsvariante zumindest genau die folgenden Bestandteile in Kombination enthalten:

| | |
|---|---|
| NaCl | mit einer Konzentration zwischen 5000 und 8000, insbesondere 6400 mg/l; und/oder |
| KCl | mit einer Konzentration zwischen 300 und 500, insbesondere 400 mg/l, |
| NaH₂PO₄ | mit einer Konzentration zwischen 100 und 170, insbesondere 124 mg/l, und/oder |
| CaCl₂ | mit einer Konzentration zwischen 170 und 300, insbesondere 200 mg/l |
| NaHCO₃ | mit einer Konzentration zwischen 3500 und 4500, insbesondere 3700 mg/l |
| MgSO₄·7H₂O | mit einer Konzentration zwischen 100 und 400, insbesondere 200 mg/l |
| Chelatkomplexbildner | mit insbesondere 1 bis 20 mmol/l |

Die erfindungsgemäße Passivierungsreaktion kann bei einem pH-Wert von etwa 7 erfolgen. In diesem Fall läuft die Beschichtungsreaktion nur langsam ab. Alternativ kann die Beschichtungsreaktion auch im sauren Bereich stattfinden. Die Beschichtungsreaktion kann durch Erhöhung der Temperatur, Reduzierung des pH-Wertes und/oder durch Polarisation und/oder Erhöhung des Partialdruckes von CO₂ beschleunigt werden. Der Beschichtungsprozess kann bevorzugt mit Hilfe einer pH-Wert-Reduktion (pH von 1 bis 5) und mit Hilfe einer Temperaturerhöhung von normaler Raumtemperatur um 15° bis 80°C beschleunigt werden.

In einem speziellen Anwendungsfall kann das Metallbauteil ein Fahrzeugteil sein, das zunächst mit der erfindungsgemäßen Passivierungslösung unter Bildung der Konversionsschicht vorbehandelt wird. Die Konversionsschicht des Bauteils kann in einem folgenden Beschichtungsprozess mit zumindest einer weiteren Schicht überdeckt werden.

Beispielhaft weist der Beschichtungsprozess einen ersten Beschichtungsschritt auf, bei dem eine KTL-Schicht, das heißt eine organische Schutzschicht, gebildet wird. Dies erfolgt in einem Tauchverfahren (das heißt KTL) unter angelegter Gleichspannung, wodurch die im Tauchbad gelösten Lackpartikel vom Bauteil angezogen werden und dort unter Bildung der KTL-Schicht haften bleiben. In einem weiteren Beschichtungsschritt wird dann eine Pulverbeschichtung aufgebracht. Dies erfolgt in einem Pulverbeschichtungsprozess unter angelegter Gleichspannung. Im Hinblick auf eine prozesssichere Beschichtung ist die bereits oben erwähnte geschlossene, rissarme Schichtmorphologie von besonderer Bedeutung. Diese gewährleistet einerseits eine hohe Schutzwirkung der Konversionsschicht. Andererseits wird im Tauchverfahren und im Pulverbeschichtungsprozess eine ausreichende elektrische Restleitfähigkeit durch die Konversionsschicht hindurch gewährleistet.

Im Anschluss an den Bauteil-Beschichtungsprozess kann in einem möglichen Anwendungsfall das Metallbauteil, zum Beispiel als ein sichtseitiges Außenteil, in einem Fügevorgang an die noch nicht lackierte Rohbaukarosserie gefügt werden. Die Rohkarosserie wird dann zusammen mit dem daran montierten Leichtmetallbauteil einem herkömmlichen Karosserie-Lackierprozess unterworfen. Das heißt es erfolgt eine Grundierung der Rohkarosserie im Tauchverfahren. Darauffolgend wird die mit der Grundierung versehene Rohkarosserie zu einer weiteren Beschichtungsstation geführt, in der ein KTL-Prozess erfolgt. Dem KTL-Prozess ist ein Durchlaufofen nachgeschaltet, in dem bei hoher Temperatur ein Einbrennen der KTL-Schicht erfolgt. Anschließend wird in einer weiteren Beschichtungsstation ein herkömmlicher automobiler Lackaufbau aufgebracht, der in einem nachfolgenden Trocknungsschritt ebenfalls unter hoher Temperatur eingebrannt wird.

Im obigen Karosserie-Lackierprozess ist das an der Rohkarosserie montierte Metallbauteil bereits mit einem Schichtaufbau vorbeschichtet, und zwar mit der Konversionsschicht, der KTL-Schicht und der Pulverbeschichtung. Das Metallbauteil ist somit elektrisch isoliert, so dass die im Rohkarosserie-Lackierprozess elektrisch applizierte KTL-Schicht nicht mehr haften bleiben, während sich der herkömmliche automobile Lackaufbau ohne weiteres auf das bereits beschichtete Metallbauteil applizieren lässt.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1a: den Schichtaufbau eines fertig lackierten Metallbauteils,
- Fig. 1b und 1c: jeweils Ansichten, die den Schichtbildungsmechanismus zur Bildung einer Konversionsschicht veranschaulichen;
- Fig. 2 bis 4: jeweils Ablaufpläne, die Beschichtungsprozesse zur Herstellung des in der Fig. 1 gezeigten Schichtaufbaus veranschaulichen; und
- Fig. 5 bis 7: jeweils stark vergrößerte Teilschnittansichten, die den Beschichtungsprozess bis zum Auftragen der KTL-Schicht veranschaulichen.

In der Fig. 1a ist in einer stark vergrößerten Teilschnittansicht beispielhaft der Schichtaufbau 1 einer Lackbeschichtung auf der Oberfläche 25 eines Karosserie-Bauteils 3 gezeigt. Beispielhaft ist hier das Karosserie-Bauteil 3 aus Leichtmetall gefertigt, etwa aus Aluminium, Magnesium oder einer Legierung davon. Demzufolge weist der Schichtaufbau 1 unmittelbar an der Werkstück-Oberfläche 25 des Leichtmetallbauteils 3 eine Konversionsschicht 5 auf, die zur Passivierung sowie zum Korrosionsschutz dient. Die Konversionsschicht 5 ist von einer KTL-Schicht 6 überzogen. Auf dieser ist eine Pulverbeschichtung 7 gebildet, auf der ein herkömmlicher automobiler, mehrschichtiger Lackaufbau 9 (in der Fig. 1a aus Gründen der Übersichtlichkeit einschichtig dargestellt) aufgetragen ist. Wie aus der Fig. 1a weiter hervorgeht, weist die Konversionsschicht 5 eine im Wesentlichen geschlossene, rissarme Schichtmorphologie auf. Die Konversionsschicht 5 ist zudem so ausgebildet, dass in einem später beschriebenen KTL-Beschichtungsprozess eine ausreichende Restleitfähigkeit zwischen einem KTL-Tauchbad und dem Leichtmetall-Werkstoff des Bauteils 3 bereitgestellt ist.

Die Fig. 1, wie auch die weiteren Fig. 2 bis 7, sind im Hinblick auf ein einfacheres Verständnis der Erfindung angefertigt. Von daher sind die Figuren lediglich grob vereinfachte Darstellungen, die keinen realitätsgetreuen Schichtaufbau 1 wiedergeben. So weist die Konversionsschicht 5 tatsächlich eine Schichtdicke auf, die im µm-Bereich liegt.

Nachfolgend wird anhand des in den Fig. 2 bis 4 gezeigten Ablaufplans ein in einer Lackieranlage durchgeführter Serienlackprozess beschrieben, in dem eine erfindungsgemäße Passivierungslösung Anwendung findet: Demzufolge erfolgen in der Fig. 2 als Vorbehandlungsschritte zunächst eine (optionale) mechanische Bearbeitung, zum Beispiel ein Schleifen. Anschließend wird eine naßchemische Vorbehandlung, das heißt ein Entfetten und ein Beizen, durchgeführt. Darauf folgt ein Passivierungsschritt, bei dem das Metallbauteil 3 zum Beispiel in ein Tauchbad aus der Passivierungslösung eingetaucht wird.

Die Passivierungslösung enthält zumindest die folgenden Hauptbestandteile:

| | |
|---|---|
| NaCl | mit 6400 mg/l |
| KCl | mit 400 mg/l |
| NaH₂PO₄ | mit 124 mg/l |
| CaCl₂ | mit 200 mg/l |
| NaHCO₃ | mit 3700 mg/l |
| MgSO₄·7H₂O | mit 200 mg/l |
| Chelatligand | zwischen 1 und 20 mmol/l |

Dabei dient NaCl und KCl in der Passivierungslösung zur Aktivierung der Metall-Oberfläche 25. Die Komponenten NaH₂PO₄ und CaCl₂ unterstützen den Beschichtungsprozess durch Einbau der Ca²⁺- und PO₄³⁻-Ionen in die Konversionsschicht 5.

Die Weinsäure bewirkt den nachfolgend anhand der Fig. 1b und 1c beschriebenen Schichtbildungsmechanismus zur Bildung der Konversionsschicht 5. So funktioniert die Weinsäure in einem ersten Prozessschritt (Fig. 1b) als ein sogenannter Chelatkomplexbildner, bei dem die in der Passivierungslösung koordinativ gebundenen Ca²⁺-Ionen im jeweiligen Weinsäure-Molekül komplexiert gebunden werden, und zwar unter Bildung eines Chelatkomplexes 8 (Fig. 1b). Im Chelatkomplex 8 sind die Ca²⁺-Ionen durch elektrostatische Anziehung (in der Fig. 1b und 1c durch gestrichelte Linien angedeutet) gebunden. Hintergrund ist, dass die freien Elektronenpaare bei den funktionellen C=O-Endgruppen sowie den OH-Endgruppen der Weinsäure eine hohe Dichte negativer Ladungsträger erzeugen, die eine Wechselwirkung mit den positiv geladenen Ionen (Mg²⁺, Ca²⁺) eingehen; der Chelatkomplexbildner (alternativ zur Weinsäure zum Beispiel auch Aminosäuren/Vitamine) kann somit Ionen binden. Wird anstelle der Weinsäure eine Aminosäure (zum Beispiel die Aminosäure L-Arginin) oder ein geeignetes Vitamin als Chelatkomplexbildner in der Passivierungslösung verwendet, sind die gegebenenfalls deprotonierten funktionellen Gruppen nicht C=O-Endgruppen, sondern NH₂/NH-Endgruppen, COOH-Endgruppen, PO₄³⁻-Endgruppen, SH-Endgruppen oder OH-Endgruppen.

In einem zweiten Prozessschritt (Fig. 1c) wird der Chelatkomplex 8 über funktionelle Gruppen, das heißt beispielsweise über OH-Endgruppen, an die Oberfläche 25 des Metallbauteils 3 kurzzeitig physikalisch-reversibel adsorbiert (in der Fig. 1c mit Einfach-Pfeil angedeutet). Die im Chelatkomplex 8 gebundenen Ca²⁺-Ionen werden daher mit an die Oberfläche 25 transportiert. Dort kommt es zur Reaktion mit den in der Passivierungslösung gelösten Phosphaten (in der Fig. 1c mit einem Doppelpfeil angedeutet) und zur Bildung der kalziumphosphathaltigen Konversionsschicht 5. Anschließend erfolgt eine Desorption des Chelatkomplexbildners (das heißt des Chelatliganden) und der gleiche Prozess kann erneut stattfinden. Erfindungsgemäß ist die Weinsäure (oder auch eine andere geeignete Substanz) bevorzugt als alleiniger Chelatkomplexbildner in der Passivierungslösung enthalten. Auf diese Weise erfolgt ein dirigiertes Schichtwachstum, bei dem bevorzugt einzig die Weinsäure als Chelatkomplexbildner-Substanz wirkt. Der von der Weinsäure eingeleitete Schichtbildungsmechanismus ist daher nicht durch andere konkurrierende Substanzen beeinträchtigt, die ebenfalls als Chelatkomplexbildner wirken können. Auf diese Weise kann die Konversionsschicht 5 mit einer bevorzugt geschlossenen, rissarmen Schichtmorphologie ausgebildet werden. Die Konversionsschicht 5 weist daher im Vergleich zu Konversionsschichten mit Rissstrukturen eine verbesserte Schutzwirkung auf.

Wie oben erwähnt, wird im vorliegenden Ausführungsbeispiel als einzige Chelatkomplexbildner-Substanz Weinsäure verwendet. Es ist jedoch hervorzuheben, dass die Erfindung nicht auf dieses Ausführungsbeispiel beschränkt ist.

Die erfindungsgemäße Konversionsschicht 5 weist zudem karbonathaltige Schichtbestandteile auf. Diese werden in der Passivierungslösung durch die Komponente NaHCO₃ und CO₂ (aus der Atmosphäre) bereitgestellt.

Insgesamt handelt es sich daher bei der erfindungsgemäßen Passivierungslösung um eine wässrige Behandlungsflüssigkeit, deren pH-Wert im Bereich von etwa 7 oder im sauren Bereich liegt. Die Passivierung erfolgt bevorzugt in dem Tauchbad bei Raumtemperatur. Die Behandlungszeit richtet sich nach dem eingestellten pH-Wert, der Prozesstemperatur und gegebenenfalls einer zusätzlichen Polarisation sowie der geforderten Solldicke der Beschichtung. Nach der Passivierung wird das Bauteil 3 einem Spül-/Trocknungsvorgang zugeführt. Der obige Beschichtungsprozess kann mittels einer pH-Wert-Reduktion auf einen pH-Wert von 1 bis 5 und/oder durch eine Temperaturerhöhung um 15 bis 80 °C beschleunigt werden.

Das mit der Konversionsschicht 5 beschichtete Bauteil 3 wird im vorliegenden Anwendungsfall in der weiteren Prozeßabfolge (gemäß der Fig. 3) in einer Beschichtungsstation 17 mit einer KTL-Schicht 6 (das heißt einer organischen Schutzschicht) versehen. So erfolgt die KTL-Beschichtung in gängiger Praxis im Tauchverfahren, bei dem zwischen der Karosserie 15 und dem Tauchbecken eine elektrische Gleichspannung angelegt wird, wodurch die im Tauchbad gelösten Lackpartikel vom Bauteil 3 angezogen werden und dort gleichmäßig haften bleiben. Zusätzlich erforderliche Vor- oder Nachbehandlungsschritte sind aus Gründen des einfacheren Verständnisses der Erfindung weggelassen.

In einer nachgeschalteten Trocknungsstation 18 durchläuft das Bauteil 3 mit vorgegebener Fördergeschwindigkeit einen Durchlaufofen, in dem die KTL-Schicht 6 bei Prozesstemperaturen im Bereich von zum Beispiel 180°C eingebrannt wird. Anschließend wird im Prozessschritt II in einer Beschichtungsstation 20 eine Pulverbeschichtung durchgeführt, bei der die Schicht 7 (Fig. 1) auf das Bauteil 3 aufgetragen wird. Bei der Pulverbeschichtung 20 werden die Lackpartikel durch ein elektrostatisches Feld von unter Spannung stehenden Spitzköpfen zu dem geerdeten Bauteil 3 transportiert. Im Anschluss daran erfolgt in einer weiteren Station 19 ein Einbrennvorgang in einem Durchlaufofen.

Im Anschluss an den Bauteil-Beschichtungsprozess L (das heißt Prozessschritte I und II der Fig. 3) wird das Leichtmetallbauteil 3 in einem beispielhaft möglichen Anwendungsfall als ein sichtseitiges Fahrzeug-Außenteil in einem Fügevorgang (zum Beispiel Kleben und/oder Schrauben) an eine noch nicht lackierte Rohbaukarosserie 15 gefügt. Die Rohkarosserie 15 wird in einem kontinuierlichen Prozess in eine Karosserie-Lackieranlage (siehe Fig. 4) gefördert. Dort erfolgt eine Grundierung 25 im Tauchverfahren. Darauffolgend wird die mit der Grundierung versehene Rohkarosserie 15 zu einer weiteren Beschichtungsstation 29 geführt, in der ein KTL-Prozess erfolgt. Dem KTL-Prozess 29 ist ebenfalls ein Durchlaufofen 31 nachgeschaltet, in dem bei hoher Temperatur ein Einbrennen der Beschichtung erfolgt. Anschließend wird in einer weiteren Beschichtungsstation 33 ein herkömmlicher automobiler Vierschicht-Lackaufbau 9 aufgebracht, der nachfolgend einem Einbrennvorgang 35 unterworfen wird.

Der in der Fig. 4 gezeigte Karosserie-Lackierprozess wird mit bereits vorbeschichtetem Leichtmetallbauteil 3 durchgeführt. Das heißt das Leichtmetallbauteil 3 ist elektrisch isoliert, so dass die im Rohkarosserie-Lackierprozess applizierte KTL-Schicht nicht mehr haften bleiben, wogegen sich der herkömmliche automobile Lackaufbau 9 (das heißt ein Vierschichtaufbau) ohne weiteres auf der Pulverbeschichtung 7 des Metallbauteils 3 applizieren lässt.

In den Fig. 5 bis 7 ist in Ansichten entsprechend der Fig. 1 das Leichtmetallbauteil 3 in unterschiedlichen Prozessschritten gezeigt. So ist in der Fig. 5 das Leichtmetallbauteil 3 mit gereinigter sowie freigelegter metallischer Oberfläche 25 gezeigt. In der Fig. 6 ist das Leichtmetallbauteil 3 nach erfolgter Passivierung sowie Spülen oder Trocknen gezeigt. Demzufolge ist die Konversionsschicht 5 auf der Oberfläche 25 des Leichtmetallbauteils appliziert. In der Fig. 7 ist das Leichtmetallbauteil 3 nach erfolgtem KTL-Prozess gezeigt.

Es ist hervorzuheben, dass die Erfindung keinesfalls auf diesen obigen speziellen Anwendungsfall beschränkt ist. Vielmehr kann in anderen Anwendungsfällen die Konversionsschicht 5 auch als alleinige Schicht (das heißt im Einschichtaufbau ohne zusätzliche Zwischen- und Deckschichten) auf dem Leichtmetallbauteil 3 verbleiben.

## Patentansprüche

1. Passivierungslösung zur Bildung einer Konversionsschicht (5) für eine Oberfläche (25) eines Metallbauteils (3) in einem Verfahren zur Passivierung der Oberfläche (25) des Metallbauteils (3), bei dem in einem Passivierungsschritt unter Verwendung der wässrigen Passivierungslösung auf der Oberfläche (25) eine kalziumphosphathaltige Konversionsschicht (5) erzeugt wird, die Oxide und Hydroxide sowie Karbonate des Bauteil-Werkstoffes und der Passivierungslösung aufweist, wobei die Passivierungslösung für die Bildung der Konversionsschicht (5) eine als Chelatkomplexbildner wirkende Substanz aufweist, wobei die Konversionsschicht (5) des Bauteils (3) in einem folgenden Beschichtungsprozess (L) mit zumindest einer Schicht (6, 7, 9) überdeckt wird, und wobei der Beschichtungsprozess (L) einen ersten Beschichtungsschritt (I) aufweist, bei dem eine organische Schutzschicht (6) gebildet wird, und zwar in einem Tauchverfahren unter angelegter Gleichspannung, wodurch die im Tauchbad gelösten Lackpartikel vom Bauteil (3) angezogen werden und dort unter Bildung der Schutzschicht (6) haften bleiben, wobei der pH-Wert der Passivierungslösung in einem neutralen bis sauren Bereich liegt, und wobei die Schichtmorphologie beim ersten Beschichtungsschritt (I) eine ausreichende elektrische Restleitfähigkeit zwischen dem Tauchbad und dem Bauteil-Werkstoff gewährleistet, **dadurch gekennzeichnet, dass** für die Ausbildung der Konversionsschicht (5) mit einer geschlossenen, rissarmen Schichtmorphologie die Passivierungslösung genau eine als Chelatkomplexbildner wirkende Substanz aufweist und die Passivierungslösung MgSO₄·7H₂O mit einer Konzentration zwischen 100 und 400, insbesondere 200mg/l, enthält.

2. Passivierungslösung nach Anspruch 1, **dadurch gekennzeichnet, dass** als Chelatkomplexbildner eine organische Substanz mit gegebenenfalls deprotonierten funktionellen Gruppen mit einem oder mehreren freien Elektronenpaaren verwendet wird, das heißt zum Beispiel OH-Endgruppen, COOH-Endgruppen, NH₂-Endgruppen oder dergleichen, und dass insbesondere als organische Substanz eine organische Säure bzw. deren Salze, eine Aminosäure oder ein geeignetes Vitamin verwendet wird, und/oder dass zusätzlich oder alternativ dazu die folgenden Substanzen als Chelatkomplexbildner verwendbar sind: Alkohole, Phenole, Naphthole, Enole, Thiole, Sulfonsäure, Phosphorsäureester, Phosphonsäure.

3. Passivierungslösung nach Anspruch 2, **dadurch gekennzeichnet, dass** die in der Passivierungslösung enthaltende organische Säure eine Weinsäure, Essigsäure oder L-Arginin ist.

4. Passivierungslösung nach einem der vorhergehenden Ansprüche, **dadurch gekennzeichnet, dass** die als Chelatkomplexbildner wirkende Substanz mit einer Konzentration im Bereich von 1-20 mmol/l in der Passivierungslösung enthalten ist.

5. Passivierungslösung nach einem der vorhergehenden Ansprüche, **dadurch gekennzeichnet, dass** zumindest die Oberfläche (25) des Bauteils (3) durch ein Leichtmetall, insbesondere Magnesium, Aluminium oder Legierungen davon, gebildet ist.

6. Passivierungslösung nach einem der vorhergehenden Ansprüche, **dadurch gekennzeichnet, dass** die Passivierungslösung als Aktivatoren zur Aktivierung der Oberfläche (25) des Bauteils (3) zumindest die folgenden Bestandteile aufweist:
| | |
|---|---|
| NaCl | mit einer Konzentration zwischen 5000 und 8000, insbesondere 6400 mg/l; und/oder |
| KCl | mit einer Konzentration zwischen 300 und 500, insbesondere 400 mg/l, |
und dass insbesondere die Bestandteile NaCl und KCl in Kombination in der Passivierungslösung enthalten sind.

7. Passivierungslösung nach einem der vorhergehenden Ansprüche, **dadurch gekennzeichnet, dass** die Passivierungslösung zur Unterstützung der Schichtbildung zumindest die folgenden Bestandteile enthält, die als Fragmente (das heißt Ca²⁺ oder PO₄³⁻) in die Konversionsschicht (5) integriert werden:
| | |
|---|---|
| NaH₂PO₄ | mit einer Konzentration zwischen 100 und 170, insbesondere 124 mg/l, und/oder |
| CaCl₂ | mit einer Konzentration zwischen 170 und 300, insbesondere 200 mg/l. |

8. Passivierungslösung nach einem der vorhergehenden Ansprüche, **dadurch gekennzeichnet, dass** die Konversionsschicht (5) zur Unterstützung der Schichtbildung karbonathaltige Bestandteile aufweist, und dass insbesondere zur Bereitstellung der karbonathaltigen Bestandteile die Passivierungslösung NaHCO₃ enthält, und zwar insbesondere mit einer Konzentration zwischen 3500 und 4500, insbesondere 3700 mg/l.

9. Passivierungslösung nach einem der vorhergehenden Ansprüche, **dadurch gekennzeichnet, dass** die wässrige Passivierungslösung zumindest genau die folgenden Bestandteile in Kombination enthält:
| | |
|---|---|
| NaCl | mit einer Konzentration zwischen 5000 und 8000, insbesondere 6400 mg/l; und/oder |
| KCl | mit einer Konzentration zwischen 300 und 500, insbesondere 400 mg/l, |
| NaH₂PO₄ | mit einer Konzentration zwischen 100 und 170, insbesondere 124 mg/l, und/oder |
| CaCl₂ | mit einer Konzentration zwischen 170 und 300, insbesondere 200 mg/l |
| NaHCO₃ | mit einer Konzentration zwischen 3500 und 4500, insbesondere 3700 mg/l |
| MgSO₄·7H₂O | mit einer Konzentration zwischen 100 und 400, insbesondere 200 mg/l |
| Chelatkomplexbildner | mit insbesondere 1 bis 20 mmol/l |

10. Passivierungslösung nach einem der vorhergehenden Ansprüche, **dadurch gekennzeichnet, dass** der Beschichtungsprozess (L) zumindest einen weiteren Beschichtungsschritt (II) aufweist, bei dem zumindest eine Schicht (7) aufgebracht wird, und zwar insbesondere in einem Pulverbeschichtungsprozess unter angelegter Gleichspannung.

## Claims

1. Passivating solution for forming a conversion layer (5) for a surface (25) of a metal component (3) in a method for passivating the surface (25) of the metal component (3), in which a calcium phosphate containing conversion layer (5) is produced on the surface (25) in in a passivating step using the aqueous passivating solution, which comprises oxides, hydroxides and carbonates of the component material and of the passivating solution, wherein the passivating solution for forming the conversion layer (5) comprises a substance acting as chelate complexing agent, wherein the conversion layer (5) of the component (3) is covered by at least one layer (6, 7, 9) in a subsequent coating process (L), and wherein the coating process (L) comprises a first coating step (I), in which an organic protective layer (6) is formed, and indeed in a dipping method under applied DC voltage, whereby the paint particles dissolved in the dipping bath are attracted to the component (3) and adhere there forming the protective layer (6), wherein the pH value of the passivating solution is in a neutral to acid range, and wherein the layer morphology during the first coating step (I) ensures a sufficient residual electrical conductivity between the dipping bath and the component material, **characterised in that,** for the building up of the conversion layer (5) with a closed layer morphology having few cracks, the passivating solution comprises exactly one substance acting as a chelate complexing agent and the passivating solution contains MgSO₄·7H₂O at a concentration between 100 and 400, in particular 200 mg/l.

2. Passivating solution according to claim 1, **characterised in that** an organic substance, optionally with deprotonated functional groups with one or more free electron pairs, is used as chelate complexing agent, i.e. for example OH end groups, COOH end groups, NH₂ end groups and the like, and that, in particular, an organic acid or the salts thereof, an amino acid or a suitable vitamin is used as organic substance, and/or that, additionally or alternatively, the following substances can be used as chelate complexing agent: alcohols, phenols, naphthols, enols, thiols, sulfonic acid, phosphoric acid ester, phosphoric acid.

3. Passivating solution according to claim 2, **characterised in that** the organic acid contained in the passivating solution is tartaric acid, acetic acid or L-arginine.

4. Passivating solution according to any of the preceding claims, **characterised in that** the substance acting as chelate complexing agent is contained in the passivating solution at a concentration in the range 1-20 mmol/l.

5. Passivating solution according to any of the preceding claims, **characterised in that** at least the surface (25) of the component (3) is formed by a light metal, in particular magnesium, aluminium or the alloys thereof.

6. Passivating solution according to any of the preceding claims, **characterised in that** the passivating solution comprises at least the following constituents as activators for activating the surface (25) of the component (3):
NaCl at a concentration between 5000 and 8000, in particular 6400 mg/l; and/or
KCl at a concentration between 300 and 500, in particular 400 mg/l,
and that, in particular, the components NaCl and KCl are contained in combination in the passivating solution.

7. Passivating solution according to any of the preceding claims, **characterised in that** the passivating solution contains the following constituents to support the layer formation, which are integrated as fragments (i.e. Ca²⁺ or PO₄³⁻) in the conversion layer (5):
NaH₂PO₄ at a concentration between 100 and 170, in particular 124 mg/l, and/or
CaCl₂ at a concentration between 170 and 300, in particular 200 mg/l.

8. Passivating solution according to any of the preceding claims, **characterised in that** the conversion layer (5) for supporting the layer formation comprises carbon-containing constituents, and that, in particular, the passivating solution contains NaHCO₃ for providing the carbon-containing constituents, in particular at a concentration between 3500 and 4500, in particular 3700 mg/l.

9. Passivating solution according to any of the preceding claims, **characterised in that** the aqueous passivating solution contains at least exactly the following constituents in combination:
NaCl at a concentration between 5000 and 8000, in particular 6400 mg/l; and/or
KCl at a concentration between 300 and 500, in particular 400 mg/l,
NaH₂PO₄ at a concentration between 100 and 170, in particular 124 mg/l, and/or
CaCl₂ at a concentration between 170 and 300, in particular 200 mg/l
NaHCO₃ the concentration between 3500 and 4500, in particular 3700 mg/l
MgSO₄·7H₂O at a concentration between 100 and 400, in particular 200 mg/l chelate complexing agent with, in particular, 1 to 20 mmol/l.

10. Passivating solution according to any of the preceding claims, **characterised in that** the coating process (L) comprises at least one further coating step (II), in which at least one layer (7) is applied, in particular in a powder coating process under applied DC voltage.

## Revendications

1. Solution de passivation pour la formation d'une couche de conversion (5) pour une surface (25) d'un composant métallique (3) dans un procédé de passivation de la surface (25) du composant métallique (3), lors duquel une couche de conversion (5) contenant du phosphate de calcium est générée sur la surface (25) dans une étape de passivation en utilisant la solution de passivation aqueuse, qui présente des oxydes et des hydroxydes ainsi que des carbonates du matériau de composant et de la solution de passivation, dans laquelle la solution de passivation présente, pour la formation de la couche de conversion (5), une substance agissant en tant qu'agent complexant chélatant, dans laquelle la couche de conversion (5) du composant (3) est recouverte d'au moins une couche (6, 7, 9) dans un processus de revêtement (L) suivant, et dans laquelle le processus de revêtement (L) présente une première étape de revêtement (I), lors de laquelle une couche de protection organique (6) est formée, et ce, dans un procédé d'immersion sous une tension continue appliquée, moyennant quoi les particules de peinture dissoutes dans le bain d'immersion sont attirées par le composant (3) et y adhèrent en formant la couche de protection (6), dans laquelle la valeur pH de la solution de passivation se situe dans une plage neutre à acide, et dans laquelle la morphologie de couche garantit, lors de la première étape de revêtement (I), une conductivité électrique résiduelle suffisante entre le bain d'immersion et le matériau de composant, **caractérisée en ce que,** pour la formation de la couche de conversion (5) avec une morphologie de couche fermée et avec peu de fissures, la solution de passivation présente exactement une substance agissant en tant qu'agent complexant chélatant et la solution de passivation contient du MgSO₄·7H₂O avec une concentration entre 100 et 400, en particulier 200 mg/l.

2. Solution de passivation selon la revendication 1, **caractérisée en ce qu'**une substance organique est utilisée en tant qu'agent complexant chélatant, avec le cas échéant des groupes fonctionnels déprotonés avec une ou plusieurs paires d'électrons libres, c'est-à-dire par exemple des groupes terminaux OH, des groupes terminaux COOH, des groupes terminaux NH₂ ou similaires, et en particulier **en ce qu'**un acide organique ou ses sels, un acide aminé ou une vitamine appropriée est utilisé en tant que substance organique, et/ou **en ce que**, en plus ou en alternative, les substances suivantes peuvent être utilisées comme agents complexants chélatants : alcools, phénols, naphtols, énols, thiols, acide sulfonique, esters d'acide phosphorique, acide phosphonique.

3. Solution de passivation selon la revendication 2, **caractérisée en ce que** l'acide organique contenu dans la solution de passivation est un acide tartrique, de l'acide acétique ou de la L-arginine.

4. Solution de passivation selon l'une quelconque des revendications précédentes, **caractérisée en ce que** la substance agissant en tant qu'agent complexant chélatant est contenue dans la solution de passivation à une concentration dans la plage de 1-20 mmol/l.

5. Solution de passivation selon l'une quelconque des revendications précédentes, **caractérisée en ce qu'**au moins la surface (25) du composant (3) est formée par un métal léger, en particulier du magnésium, de l'aluminium ou des alliages de ceux-ci.

6. Solution de passivation selon l'une quelconque des revendications précédentes, **caractérisée en ce que** la solution de passivation présente en tant qu'activateurs pour l'activation de la surface (25) du composant (3) au moins les constituants suivants :
NaCl avec une concentration entre 5000 et 8000, en particulier 6400 mg/l ; et/ou
KCl avec une concentration entre 300 et 500, en particulier 400 mg/l,
et **en ce que**, en particulier, les constituants NaCl et KCl sont contenus en combinaison dans la solution de passivation.

7. Solution de passivation selon l'une quelconque des revendications précédentes, **caractérisée en ce que** la solution de passivation contient, pour favoriser la formation de couche, au moins les constituants suivants, qui sont intégrés en tant que fragments (c'est-à-dire Ca²⁺ ou PO₄³⁻) dans la couche de conversion (5) :
NaH₂PO₄ avec une concentration entre 100 et 170, en particulier 124 mg/l, et/ou
CaCl₂ avec une concentration entre 170 et 300, en particulier 200 mg/l.

8. Solution de passivation selon l'une quelconque des revendications précédentes, **caractérisée en ce que** la couche de conversion (5) présente des constituants contenant du carbonate pour favoriser la formation de couche, et **en ce que**, en particulier pour fournir les constituants contenant du carbonate, la solution de passivation contient du NaHCO₃, et ce, en particulier avec une concentration entre 3500 et 4500, en particulier 3700 mg/l.

9. Solution de passivation selon l'une quelconque des revendications précédentes, **caractérisée en ce que** la solution de passivation aqueuse contient au moins exactement les constituants suivants en combinaison :
| | |
|---|---|
| NaCl | avec une concentration entre 5000 et 8000, en particulier 6400 mg/l ; et/ou |
| KCl | avec une concentration entre 300 et 500, en particulier 400 mg/l, |
| NaH₂PO₄ | avec une concentration entre 100 et 170, en particulier 124 mg/l, et/ou |
| CaCl₂ | avec une concentration entre 170 et 300, en particulier 200 mg/l |
| NaHCO₃ | avec une concentration entre 3500 et 4500, en particulier 3700 mg/l |
| MgSO₄·7H₂O | avec une concentration entre 100 et 400, en particulier 200 mg/l |
| agent complexant chélatant | avec en particulier 1 à 20 mmol/l |

10. Solution de passivation selon l'une quelconque des revendications précédentes, **caractérisée en ce que** le processus de revêtement (L) présente au moins une étape de revêtement (II) supplémentaire lors de laquelle au moins une couche (7) est appliquée, et ce, en particulier dans un processus de revêtement par poudre sous une tension continue appliquée.
